# EUROPÄISCHE PATENTSCHRIFT

(11) **EP 0 030 396 B1**
(45) Veröffentlichungstag und Bekanntmachung des Hinweises auf die Patenterteilung: **18.05.1983**
(21) Anmeldenummer: 80201002.5
(22) Anmeldetag: 22.10.1980
(51) Int. Cl.: C22B 1/24, F27B 21/06

(54) **Verfahren zur thermischen Behandlung von Pellets**
Process for the thermal treatment of pellets
Procédé de traitement thermique des pellets

(30) Priorität: 08.12.1979 DE 2949418
(43) Veröffentlichungstag der Anmeldung: 17.06.1981
(73) Patentinhaber: METALLGESELLSCHAFT AG, 60015 Frankfurt (DE)
(72) Erfinder: Kilian, Alois, Dipl.-Ing., D-6000 Frankfurt am Main (DE)
(74) Vertreter: Fischer, Ernst, Dr.

## Beschreibung

Die Erfindung betrifft ein Verfahren zur thermischen Behandlung von Pellets auf einer Pelletbrennmaschine unter Hindurchleiten von heissen Gasen durch das Pellets-Bett, wobei fester kohlenstoffhaltiger Brennstoff zur Erzeugung mindestens eines Teiles der heissen Gase verbrannt wird, die Pellets mittels hindurchgeleiteter Kühlgase gekühlt werden und mindestens ein Teil der aufgeheizten Kühlgase in die thermische Behandlungsstufe geleitet wird.

Die thermische Behandlung von Pellets, insbesondere das Hartbrennen von Eisenerzpellets, erfolgt meistens auf Wanderrosten mit Gashauben, die als Pelletsbrennmaschinen bezeichnet werden. Die Pelletsbrennmaschinen haben in Laufrichtung gesehen verschiedene Behandlungszonen, nämlich Trockenzone, thermische Behandlungszone und Kühlzone. Diese Zonen können unterteilt sein, wie z.B. Vortrocknungs- und Nachtrocknungszone, Aufheizzone, Vorbrennzone, Hauptbrennzone, Nachbrennzone, erste und zweite Kühlzone. Die erforderliche Prozesswärme wird meistens ausschliesslich oder überwiegend durch heisse Gase in den Prozess eingebracht. Diese heissen Gase werden in Gashauben über dem Pellets-Bett durch Verbrennung von flüssigen, gasförmigen oder staubförmigen festen Brennstoffen erzeugt bzw. verteilt und aufgefangen. Da die Abgase zum Teil sehr heiss sind, werden zur Wärmeausnutzung verschiedene Gasrückführungssysteme angewendet.

Eine solche Pelletsbrennmaschine ist z.B. aus der DE-PS 14 33 339 bekannt. Bei dieser Maschine wird das heisse Kühlgas aus der ersten Druck-Kühlzone in einer gemeinsamen Gashaube ohne Zwischenschaltung eines Gebläses in die thermische Behandlungszone - die aus Aufheizzone, Brennzone und Nachbrennzone besteht - geleitet. Die Verteilung des heissen Kühlgases auf die einzelnen Zonen der thermischen Behandlungszone erfolgt mittels Einbauten in der gemeinsamen Gashaube, wobei diese Einbauten Kanäle zu den eigentlichen Brennräumen der einzelnen Zonen offen lassen. In den Brennräumen der Aufheiz-und Brennzone werden die heissen Kühlgase durch Brenner auf die erforderliche Temperatur aufgeheizt. Die heissen Gase werden durch das Bett in Windkästen gesaugt. In die Trockenzonen werden Gase aus der zweiten Kühlzone und Abgase aus der Nachbrenn- und Brennzone geleitet. Es ist auch beschrieben, dass die heissen Kühlgase aus einer Gashaube über der Kühlzone durch eine Gassammelleitung abgeführt und durch Verteilungsleitungen in die einzelnen Zonen der thermischen Behandlungszone verteilt werden.

Aus der US-PS 36 20 519 ist eine ähnliche Pelletsbrennmaschine bekannt, bei der jedoch die heissen Kühlgase in der gemeinsamen Gashaube über der Kühlzone und/oder in der Obergangszone zur thermischen Behandlungsstufe mittels Brennern aufgeheizt werden. Mindestens in einem Teil der Obergangszone ist in der gemeinsamen Gashaube über dem Pellets-Bett ein Einbau zur Abschirmung der Pellets gegen die heissen Verbrennungsgase angeordnet. Bei der Dekkung des gesamten Wärmebedarfs mittels Brennern besteht die Gefahr, dass örtliche Übertemperaturen auftreten, wodurch die Brennstoffasche und/oder der in den Prozessgasen enthaltene Staub verschlacken, Ansätze im Bereich der Brenneinrichtungen bilden, die durch Flammenablenkung und Infiltration das feuerfeste Material zerstören könnten. Dadurch kann auch die thermische Behandlung nachteilig beeinflusst werden oder die Leistung verringert bzw. die Produktion muss zur Ausbesserung eingestellt werden. Ausserdem ist der Brennerbetrieb wegen der Vielzahl der Brenner an Pelletsbrennmaschinen in erster Linie für relativ teure gasförmige und flüssige Brennstoffe besonders geeignet. Bei Kohlenstaubbrennern ist die Verringerung der Brennerzahl wegen der notwendigen Transport- und Verteilungseinrichtungen für den Brennstoff zweckmässig.

Es ist auch bekannt, einen Teil des erforderlichen Brennstoffes in die Pellets einzubinden. Dies ist aber nur zu einem geringen Anteil möglich, ohne die Qualität der Pellets nachteilig zu beeinflussen.

Der Erfindung liegt die Aufgabe zugrunde, die örtlichen Überhitzungen und die dabei auftretenden Verschlackungs- und Haltbarkeitsprobleme zu vermeiden oder wesentlich zu verringern. Ausserdem soll möglichst billiger Brennstoff verwendet werden können, und das Verfahren soll ohne grossen Aufwand auch für Verbesserungen an bestehenden Anlagen verwendbar sein.

Die Lösung dieser Aufgabe erfolgt erfindungsgemäss dadurch, dass mindestens 10% des von aussen dem Prozess zugeführten Brennstoffs in Form von festem Brennstoff auf die Oberfläche des Pellets-Bettes aufgegeben wird, die Aufgabe des festen Brennstoffs so gesteuert wird, dass mindestens in einem Teil der thermischen Behandlungszone mit abwärts gerichteter Strömung der heissen Gase und/oder mindestens in einem Teil der Kühlzone mit aufwärts gerichteter Gasströmung, aus der die aufgeheizten Kühlgase in die thermische Behandlungszone geleitet werden, fester Brennstoff auf dem Bett vorhanden ist.

Der Gesamtwärmebedarf wird gedeckt durch rückgeführte Prozesswärme im rückgeführten Gas, plus der Brennstoffwärme aus eventuell in den Pellets eingebundenem Brennstoff, plus eventuell Reaktionswärme (z.B. Oxidationswärme von Fe₃0₄ zu Fe₂0₃), plus von aussen dem Prozess zugeführtem Brennstoff. Auf diesen von aussen zugeführten Brennstoff bezieht sich das Merkmal «mindestens 10%». Es können alle Kohlesorten als fester Brennstoff verwendet werden, auch solche mit hohem Anteil an flüchtigen Bestandteilen. Die Korngrössenverteilung des festen Brennstoffs, seine Menge und die Wahl der Aufgabestellen werden so eingestellt, dass in den einzelnen Zonen und Abschnitten der Zonen die gewünschte Wärmemenge zur Verfügung steht, dass im Abwurf kein fester Brennstoff mehr enthalten ist, und dass örtliche Übertemperaturen möglichst weitgehend vermieden werden. Dabei muss - bei sonst gleichen Bedingungen - die Reaktivität des festen Brennstoffs und sein Gehalt an flüchtigen Bestandteilen berücksichtigt werden. Die Aufgabe des festen Brennstoffs kann durch mechanische oder pneumatische Beschickung erfolgen. Der Rest des «von aussen» zugeführten Brennstoffs wird in konventioneller Weise mittels Brennern zugeführt, die mit flüssigen oder gasförmigen Brennstoffen oder mit Kohlenstaub betrieben werden. Der feste Brennstoff kann dabei an einer oder mehreren Stellen nur in der thermischen Behandlungszone aufgegeben werden, wobei dann die Korngrössenverteilung und Aufgabestelle so gewählt wird, dass noch ein Teil des Brennstoffes auf der Oberfläche des Bettes in die Kühlzone gelangt. Ab einer bestimmten Korngrösse wird der feste Brennstoff in der Kühlzone durch das aufwärts strömende Kühlgas mitgerissen und verbrennt im Kühlgas auf dem Weg in die thermische Behandlungszone. Falls bis zum Auftreffen des Kühlgases auf die Oberfläche des Pellets-Bettes in der thermischen Behandlungszone der mitgerissene feste Brennstoff noch nicht ausgebrannt ist, fällt dieser wieder auf das Bett. Der feste Brennstoff kann auch in die thermische Behandlungszone und in die Kühlzone aufgegeben werden. Auch in diesem Fall wird in der Kühlzone der feste Brennstoff mitgerissen, wenn er duch die Verbrennung eine bestimmte Korngrösse erreicht hat. Bei der Aufgabe in die Kühlzone wird der Anteil, der diese Korngrösse bei der Aufgabe bereits besitzt, sofort mitgerissen. Das Vorhandensein von festem Brennstoff in der thermischen Behandlungszone und in der Kühlzone bewirkt eine «mehrstufige Verbrennung», da das in der Kühlstufe aus dem Pellets-Bett austretende Kühlgas durch Verbrennung von festem Brennstoff zunächst in der Schicht aus festem Brennstoff auf den Pellets weiter aufgeheizt wird, dann durch Verbrennung von mitgerissenem festen Brennstoff auf dem Weg in die thermische Behandlungszone und schliesslich beim Durchgang durch die Schicht aus festem Brennstoff auf der Oberfläche des Bettes in dieser Zone. Dadurch treten nur geringe Temperaturunterschiede im Gasstrom auf, wodurch die Schlackenbildung aus Asche und Staub sowie die Bildung von thermischem NO_{X} wesentlich verringert wird.

Eine vorzugsweise Ausgestaltung besteht darin, dass die in der Kühlzone oberhalb des Pellets-Bettes austretenden aufgeheizten Kühlgase unter einer gemeinsamen Gashaube in die thermische Behandlungszone mit abwärts gerichteter Strömung der heissen Gase geleitet werden, und die Verteilung der heissen Gase durch Steuerung des Strömungswiderstandes des Pellets-Bettes erfolgt. Der Strömungswiderstand des Pellet-Bettes in den einzelnen Abschnitten der thermischen Behandlungszone wird durch Regelung des Unterdruckes in den entsprechenden Abschnitten eingestellt. Dadurch kann die Gasverteilung in der thermischen Behandlungszone ohne Einbauten in der Gashaube erfolgen. Dadurch ist ein geringerer Überdruck in der Kühlzone und ein geringerer Unterdruck in der thermischen Behandlungszone erforderlich, wodurch die Wärmeverluste durch Austritt von heissen Gasen und Ansaugen von Falschluft verringert werden und ausserdem der Energieverbrauch der Gebläse gesenkt wird. Ausserdem strömen die kältesten Kühlgase-aus dem letzten Teil der Kühlzone - unter der Decke der Gashaube entlang und schützen sie vor hohen Temperaturen.

Eine vorzugsweise Ausgestaltung der Erfindung besteht darin, dass 40 bis 80% des von aussen zugeführten Brennstoffs auf die Oberfläche des Pellets-Bettes aufgegeben werden. Dieser Bereich ist besonders vorteilhaft, wenn in der thermischen Behandlungszone keine Einbauten in der Gashaube vorhanden sind. Dadurch werden besonders gute Betriebsbedingungen erzielt, weil ein beträchtlicher Teil der Wärme gleichmässig verteilt auf einer grösseren Fläche des Pellets-Bettes erzeugt wird, dieser Anteil kann aus billigem Brennstoff erzeugt werden, und die restliche Wärme kann in leicht regelbarer Weise durch Brenner eingebracht werden, wobei der oder die zum Anfahren sowieso erforderlichen Brenner verwendet werden können.

Bei bestehenden Anlagen, die in den Gashauben der thermischen Behandlungszone Einbauten haben, werden bevorzugt 10 bis 40% des von aussen zugeführten Brennstoffs auf die Oberfläche des Pellets-Bettes aufgegeben.

Eine bevorzugte Ausgestaltung besteht darin, dass in die thermische Behandlungszone fester Brennstoff mit hohem Gehalt an flüchtigen Bestandteilen aufgegeben wird und die Schichtdicke und/oder Körnung des festen Brennstoffs so eingestellt wird, dass die ausgetriebenen brennbaren flüchtigen Bestandteile überwiegend in unteren Schichten des Pellets-Bettes verbrennen. Dadurch wird auch in den unteren Schichten des Bettes die gewünschte Brenntemperatur erzielt, ohne dass die oberen Schichten überhitzt werden. Ausserdem kann die Behandlungszeit verkürzt werden. Mit grösserer Schichthöhe des aufgegebenen festen Brennstoffes und gröberer Körnung werden mehr flüchtige Bestandteile in den unteren Schichten des Pellets-Bettes verbrannt. Ausserdem kann die Temperatur der oberen Schichten des Pellets-Bettes durch Zufuhr von heissen Gasen mit geringerer Temperatur in der Nachbrennzone bereits gesenkt werden. Ausserdem kann durch einen geregelten Anteil an Feinkorn erreicht werden, dass ein Teil des festen Brennstoffs durch die Zwischenräume in tiefere Schichten fällt und dort ausbrennt.

Die Erfindung wird an Hand von Figuren und Beispielen näher erläutert.
Abb. 1 ist ein schematischer Längsschnitt durch die Pellets-Brennmaschine mit Einbauten in der thermischen Behandlungszone;
Abb. 2 ist ein schematischer Längsschnitt durch die Pellets-Brennmaschine ohne Einbauten in der thermischen Behandlungszone.

Die Pellets-Brennmaschine hatte eine Reaktionsfläche von 430 m² und eine Bandbreite von 3,5 m.

### Abb. 1:

Die ungebrannten Pellets 1 werden über einen Rollenrost 2 auf den Wanderrost 3 aufgegeben und in der Drucktrocknungszone 4 und der Saugtrocknungszone 5 mittels rückgeführter Prozessgase getrocknet. In der Aufheizzone 6 und in der Brennzone 7 werden aufgeheizte Kühlgase durch die Pelletsschicht gesaugt. Diese werden aus der Kühlzone 8b über eine Rekuperationsleitung 9 und 38 Zuführungskanäle 10 den 38 Brennkammern 11 zugeführt, dort mit den 38 Öl-Brennern 12 aufgeheizt und über die Brennkammeraustritte 13 der Aufheiz- und Brennzone zugeführt. (Zur besseren Obersicht ist in Abb. 1 nur ein Zuführungskanal 10 mit Brennkammeraustritt 13 dargestellt.) In der Nachbrennzone 14 wird mittels heisser Kühlgase aus der Kühlzone 8a Wärme aus der oberen in die untere Pelletsschicht transportiert. Die Nachbrennzone 14 ist von der Brennzone 7 durch ein Trennwehr 17 abgeteilt, das den direkten Zutritt der Kühlgase aus der Kühlzone 8a und 8b in die Aufheiz- bzw. Brennzone 6 bzw. 7 verhindert und damit das für den Transport der Kühlgase von der Kühlzone in die vorgenannten Zonen erforderliche Druckgefälle ermöglicht.

Durch das Trennwehr 20 sind die Aufheiz- und Brennzone voneinander getrennt.

Diese Arbeitsweise entspricht dem bekannten Stand der Technik.

### Ausführungsbeispiel 1

In die Nachbrennzone 14 werden 2 t Kohle der Körnung 0 bis 10 mm über die Aufgabestellen 15 und 16 aufgegeben. Diese Kohlenmenge entspräche einer Temperaturerhöhung der Kühlgase von 200 °C. Diese Temperaturerhöhung erfolgt jeweils stufenweise und zwar durch Verbrennung der flüchtigen und feinsten Bestandteile des bei 15 aufgegebenen Brennstoffanteiles, die innerhalb der darunterliegenden Pelletsschicht ihre Wärme an die Kühlluft bzw. Pelletsschicht abgeben; durch Verbrennung der grösseren Brennstoffteilchen der Aufgabestelle 15, die auf der Oberfläche der Pelletsschicht im Bereich der Nachbrennzone (mit abwärts gerichteter Strömung) verbrennen; durch Verbrennen der flüchtigen und feinsten Bestandteile des an Aufgabestelle 16 zugeführten Brennstoffes innerhalb des zur Aufheizzone 14 gerichteten Kühlgasstromes; durch Verbrennung der grösseren Brennstoffteilchen der Aufgabestelle 16, die an der Oberfläche der Pelletsschicht liegend, verbrennen (mit aufwärts gerichteter Strömung).

Durch diese, an verschiedenen Orten erfolgende Teilverbrennung (multistage-combustion), bei der also die Temperaturerhöhung in mehreren Stufen erfolgt, werden örtliche Überhitzungen, die die Schlackebildung (aus dem Staubgehalt der Prozessgase und/oder der Brennstoffasche) verursachen ebenso vermieden bzw. vermindert, wie die Entstehung von thermischen Stickoxiden (NOₓ). Dieser Effekt wird noch unterstützt durch die gleichmässige Zuteilung von Brennstoff und Kühlgas auf der Pelletsschicht, da das Kühlgas durch den Widerstand der Pelletsschicht sehr gleichmässig verteilt dem Brennstoff zugeführt wird. Grössere Bereiche, in denen Ungemischtheiten und damit Übertemperaturen auftreten, werden also vermieden. Die Verbrennung in der Schicht kann deshalb auch mit der Verbrennung des Brennstoffes mittels einer Vielzahl von kleinen Brennern verglichen werden.

Wie die Vorversuche gezeigt haben, brennen die grösseren Brennstoffteilchen der Aufgabestelle 15 (mit abwärts gerichteter Strömung der Kühlgase aus 8a) unter Gewichtsverlust ab und werden, soweit sie nicht vollkommen abgebrannt sind am Übergang zur bzw. innerhalb der Kühlzone (mit aufwärts gerichteter Strömung der Kühlgase 8a) wieder zur Nachbrennzone 14 rezirkuliert, bis sie vollständig ausgebrannt sind.

Diese Ausgestaltung hat folgende Vorteile:
Die Nachbrennzone 14 wird zusätzlich beheizt, ohne dass ein zusätzlicher Anbau von Zuführungskanälen 10 an die Rekuperationsleitung 9, von Brennkammern 11 mit Brennern 12 und das Versetzen des Trennwehres 17 an die Übergangsstelle zwischen der Nachbrennzone 14 und der Kühlzone 8a notwendig ist, da die Aufheizung der Kühlgase 8a direkt über dem Pellets-Bett durch die daraufliegende und teilweise darüber rezirkulierende Brennstoffschicht erfolgt. Der zusätzliche Druckverlust, der bei Anwendung des vorhandenen Beheizungsverfahrens mit Zuführungskanälen 10, Brennkammern 11 und Brennern 12 durch das grössere Gasvolumen am Eintritt in die Rekuperationsleitung entstehen würde, wird vermieden. Damit wird das für den Transport der Kühlgase von der Kühlzone 8b in die Aufheiz- bzw. Brennzone 6 bzw. 7 notwendige Druckgefälle niedriger gehalten und zusätzliche Wärmeverluste durch aus dem Brennofen austretendes Kühlgas 8a (Temperatur 750 °C) oder eintretende Falschluft im Bereich der thermischen Behandlungszonen 6 und 7 entfallen. Der zusätzliche Wärmebedarf für die Beheizung der Nachbrennzone kann durch billigen, verfügbaren festen Brennstoff gedeckt werden. Er beträgt ca. 14% des von aussen zugeführten Brennstoffes.

### Ausführungsbeispiel 2

Zusätzlich zu der Aufgabe von festem Brennstoff über Aufgabestellen 15 und 16 werden über die Aufgabestellen 18, 19, 21 und 22 weitere 30% des von aussen dem Prozess zugeführten Brennstoffs in Form von festem Brennstoff aufgegeben, d.h. insgesamt 44%. Die Brennstoffzugabestellen 18 und 19 werden zum Anfahren der Anlage mit Öl bestrichen. Nach Erreichen der Betriebstemperatur werden diese Aufgabestellen auf festen Brennstoff umgestellt.

Die Brennstoffaufgabestelle 22 in der Saugtrocknung 5 ist als kombinierte Brennstelle ausgeführt und zwar mit einer für festen Brennstoff und einer unmittelbar anschliessenden für flüssigen oder gasförmigen Brennstoff zur Zündung des vorher aufgegebenen festen Brennstoffs. Diese Brennstelle 22 wird sowohl beim Anfahren der Anlage als auch im Normalbetrieb betrieben.

### Ausführungsbeispiel 3 (Abb. 2)

Die Kühlzone 8a, 8b ist mit der Nachbrennzone 14 und Brennzone 7 durch eine gemeinsame Gashaube ohne Einbauten direkt verbunden. Der feste Brennstoff wird über die Aufgabestellen 15,16,18, 21 und 22 aufgegeben. Die Verbrennung erfolgt in der für den Bereich der Nachbrennzone bereits beschriebenen Weise in mehreren Stufen, wobei wiederum der Abbrand der flüchtigen und feinsten Bestandteile der Kohle innerhalb der Pelletsschicht erfolgt, soweit diese im Bereich der abwärts gerichteten Strömung der Kühlgase, d.h. an den Aufgabestellen 15, 21 und 22 aufgegeben wird. Auf diese Weise ist es möglich, bis zu 100% des von aussen zugeführten Brennstoffs durch festen Brennstoff zu decken.

Vorzugsweise werden über die Aufgabestellen 15, 16, 18, 21 und 22 jedoch nur 80% zugeführt und die restlichen 20% zur Regelung der Temperatur des Kühlgasstromes 8b über die Brennstoffaufgabestellen 19 und 23 benutzt, wobei gleichzeitig mit der Temperatur der Kühlluft auch die Abbrandgeschwindigkeit des festen Brennstoffes im Kühlgasstrom und auf der Pelletsschicht gesteuert wird. Zur Erhöhung der Regelfähigkeit wird über die Brennstoffaufgabestellen 19 und 23 vorzugsweise Kohlenstaub, Öl oder Hydratalkohol verwendet, wobei die flüssigen Brennstoffe vorwiegend während des Anfahrbetriebes zum Einsatz kommen.

Die Vorteile der Erfindung bestehen darin, dass örtliche Überhitzungen an den Brennern und die damit verbundenen Nachteile weitgehendst vermieden werden können. Schon bei einer Aufgabe von 10% festem Brennstoff können die Brenner mit geringerer Belastung betrieben werden und die geschilderten Nachteile wesentlich verringert werden. Die Aufheizung der Gase bei der Verbrennung in der Brennstoffschicht erfolgt sehr gleichmässig, so dass diese mit einer Vielzahl von Brennern zu vergleichen ist. Bei einer mehrstufigen Aufheizung der Gase in mehreren Stufen hintereinander wird diese Vergleichmässigung noch wesentlich gesteigert. Die thermische NOₓ- Bildung wird wesentlich verringert und es ist der Einsatz von billigen Brennstoffen möglich. Das Volumen der Gase wird zum Teil erst bei der Aufheizung in der Brennstoffschicht vergrössert und die Wärmeübertragung innerhalb des Pellets-Bettes verbessert.

## Patentansprüche

1. Verfahren zur thermischen Behandlung von Pellets auf einer Pelletsbrennmaschine unter Hindurchleiten von heissen Gasen durch das Pellets-Bett, wobei fester kohlenstoffhaltiger Brennstoff zur Erzeugung mindestens eines Teiles der heissen Gase verbrannt wird, die Pellets mittels hindurchgeleiteter Kühlgase gekühlt werden und mindestens ein Teil der aufgeheizten Kühlgase in die thermische Behandlungszone geleitet wird, dadurch gekennzeichnet, dass mindestens 10% des von aussen dem Prozess zugeführten Brennstoffs in Form von festem Brennstoff auf die Oberfläche des Pellets-Bettes aufgegeben werden,
die Aufgabe des festen Brennstoffes so gesteuert wird, dass mindestens in einem Teil der thermischen Behandlungszone mit abwärts gerichteter Strömung der heissen Gase und/oder mindestens in einem Teil der Kühlzone mit aufwärts gerichteter Gasströmung, aus der die aufgeheizten Kühlgase in die thermische Behandlungszone geleitet werden, fester Brennstoff auf dem Bett vorhanden ist.

2. Verfahren nach Anspruch 1, dadurch gekennzeichnet, dass die in der Kühlzone oberhalb des Pellets-Bettes austretenden aufgeheizten Kühlgase unter einer gemeinsamen Gashaube in die thermische Behandlungszone mit abwärts gerichteter Strömung der heissen Gase geleitet werden, und die Verteilung der heissen Gase durch Steuerung des Strömungswiderstandes des Pellets-Bettes erfolgt.

3. Verfahren nach Anspruch 2, dadurch gekennzeichnet, dass 40 bis 80% des von aussen zugeführten Brennstoffs auf die Oberfläche des Pellets-Bettes aufgegeben werden.

4. Verfahren nach einem der Ansprüche 1 bis 3, dadurch gekennzeichnet, dass in die thermische Behandlungszone fester Brennstoff mit hohem Gehalt an flüchtigen Bestandteilen aufgegeben wird, und die Schichtdicke und/oder Körnung des festen Brennstoffes so eingestellt wird, dass die ausgetriebenen brennbaren flüchtigen Bestandteile überwiegend in unteren Schichten des Pellets-Bettes verbrennen.

## Revendications

1. Procédé de traitement thermique de pellets sur une machine de cuisson de pellets avec envoi de gaz chauds à travers le lit de pellets, du combustible solide contenant du carbone étant brûlé pour l'obtention d'au moins une partie des gaz chauds, les pellets étant refroidis au moyen de gaz de refroidissement qui passent à travers eux et au moins une partie des gaz de refroidissement réchauffés étant envoyée dans la zone de traitement thermique, caractérisé en ce qu'au moins 10% du combustible envoyé de l'extérieur au processus est chargé sous forme de combustible solide sur la surface du lit de pellets, le chargement du combustible solide étant commandé de manière à ce que du combustible solide soit présent sur le lit au moins dans une partie de la zone de traitement thermique à écoulement des gaz chauds dirigé vers le bas et/ou au moins dans une partie de la zone de refroidissement à écoulement des gaz dirigé vers le haut à partir de laquelle les gaz de refroidissement réchauffés sont envoyés dans la zone de traitement thermique.

2. Procédé suivant la revendication 1, caractérisé en ce qu'il consiste à envoyer les gaz de refroidissement réchauffés sortant dans la zone de refroidissement au-dessus du lit de pellets sous une hotte commune pour les gaz de la zone de traitement thermique à écoulement des gaz chauds dirigé vers le bas et à effectuer la répartition des gaz chauds en commandant la résistance à l'écoulement du lit de pellets.

3. Procédé suivant la revendication 2, caractérisé en ce qu'il consiste à charger de 40 à 80% du combustible amené de l'extérieur sur la surface du lit de pellets.

4. Procédé suivant l'une des revendications 1 à 3, caractérisé en ce qu'il consiste à charger dans la zone de traitement thermique du combustible solide ayant une teneur élevée en constituants volatils et à régler l'épaisseur de couche et la granulométrie du combustible solide de manière à ce que les constituants volatils combustibles extraits brûlent principalement dans les couches inférieures du lit de pellets.

## Claims

1. A process of heat-treating pellets on a pelletizing machine in which hot gases are passed through a pellet bed, solid carbonaceous fuel is burnt to generate at least part of the hot gases, cooling gases are passed through the pellets to cool them, and at least part of the heated cooling gases is fed to the heat-treating zone, characterized in that at least 10% of the fuel which is supplied to the process from the outside are fed as solid fuel onto the surface of the pellet bed, the feeding of the solid fuel is controlled in such a manner that there is solid fuel on the bed in the heat-treating zone at least in a part thereof in which the hot gases flow downwardly and/or in the cooling zone at least in a part thereof in which the gases flow upwardly and from which the heated cooling gases are supplied to the heat-treating zone.

2. A process according to claim 1, characterized in that the heated cooling gases rising from the pellet bed in the cooling zone are conducted under a common gas hood into the heat-treating zone, in which the hot gases flow downwardly, and the distribution of the hot gases is controlled by a control of the resistance to flow presented by the pellet bed.

3. A process according to claim 2, characterized in that 40 to 80% of the fuel supplied from the outside are fed onto the surface of the pellet bed.

4. A process according to any of claims 1 to 3, characterized in that solid fuel having a high content of volatile constituents is fed to the heat-treating zone and the thickness of the layer of the solid fuel and/or its particle size is so selected that the combustible constituents which have been volatilized burn mainly in lower layers of the pellets bed.
